# EUROPÄISCHE PATENTSCHRIFT

(11) **EP 2 356 263 B1**
(45) Veröffentlichungstag und Bekanntmachung des Hinweises auf die Patenterteilung: **22.05.2013**
(21) Anmeldenummer: 09756690.5
(22) Anmeldetag: 23.10.2009
(51) Int. Cl.: C21D 8/12

(54) **VERFAHREN ZUM HERSTELLEN EINES VERBESSERTEN ELEKTROBANDES**
METHOD FOR PRODUCING AN IMPROVED ELECTRICAL STEEL STRIP
PROCÉDÉ DE FABRICATION D'UN FEUILLARD MAGNÉTIQUE AMÉLIORÉ

(30) Priorität: 12.12.2008 DE 102008061983
(43) Veröffentlichungstag der Anmeldung: 17.08.2011
(73) Patentinhaber: Voestalpine Stahl GmbH, 4020 Linz (AT)
(72) Erfinder: BOGNER, Jochen, A-4060 Leonding (AT); CITRONI, Franz, A-4020 Linz (AT); KASBERGER, Gerald, A-4154 Kollerschlag (AT)
(74) Vertreter: Naefe, Jan Robert
(86) Internationale Anmeldenummer: PCT/EP2009/063964
(87) Internationale Veröffentlichungsnummer: WO 2010/066497

(56) Entgegenhaltungen:
- WO-A1-01/12435
- JP-A- 55 158 220
- JP-A- 62 013 530
- US-B1- 7 361 238

## Beschreibung

Die Erfindung betrifft ein Verfahren zum Herstellen eines verbesserten Elektrobandes sowie das mit dem Verfahren hergestellte Elektroband und dessen Verwendung.

Die Statoren von Elektromotoren werden aus sogenanntem Elektroband hergestellt. Beim Elektroband handelt es sich um ein Bandstahlblech, beispielsweise mit Dicken zwischen 0,3 mm und 1,2 mm.

Dieses Bandstahlblech wird in die benötigten Formen gestanzt und aus den einzelnen gestanzten Bestandteilen werden die entsprechenden Statorblechpakete zusammengefügt, welche anschließend mit den entsprechenden Spulen gewickelt werden. Wird in eine Spule ein derartiger Eisenkern eingesetzt, so wird durch dessen ferromagnetische Eigenschaften, die vom Stahlhersteller voreingestellt werden, oder zumindest soweit vorbereitet werden, dass sie durch ein abschließendes Glühen beim Anwender eingestellt werden, die Permeabilität und damit auch die magnetische Flussdichte in der Spule erhöht. Hierdurch kann die Anzahl der Windungen verringert werden, um eine benötigte Induktivität zu erreichen.

Weil das Eisen des Kerns ein elektrischer Leiter ist, fließt in einer von Wechselstrom durchflossenen Spule mit Eisenkern in diesem ein Strom in einer quasi kurzgeschlossenen Windung, der Wirbelstrom genannt wird. Dieser Wirbelstrom wird geringer, wenn der Kern nicht aus einem Stück Eisen sondern aus einem Stapel der bereits beschriebenen Eisenbleche besteht. Um jedoch diesen Wirbelstrom wirklich zu verringern, müssen die Eisenbleche bzw. Eisenlamellen voneinander isoliert werden.

Für die Isolierung dieser Lamellen aus Elektroband gegeneinander gibt es drei gängige Möglichkeiten, nämlich die Stahloberfläche mit einem organischen Lack zu beschichten, die Stahloberfläche mit einem anorganischen Lack zu beschichten oder die Stahloberfläche zu oxidieren. Das Oxidieren der Stahloberfläche wird insbesondere bei Elektroband durchgeführt, welches für Statoren von Kleinmotoren, d. h. Motoren z. B. in der Haushaltsgeräteindustrie, verwendet wird.

JP 69-013530 und WO-01/12435 erwähnen Bläuen verfahren eines Elektrobandes. Derartige Schichten, die durch Bläuen erzielt werden, sind Mischschichten aus Fe₂O₃ und Fe₃O₄ zu etwa gleichen Anteilen. Diese Bläuungsbehandlungen werden beim Anwender in Elektrobandöfen durch Erhöhung des Taupunktes durchgeführt bzw. in eigens dafür konzipierten Bläuungsöfen ebenfalls durch Taupunkterhöhung. Eine derartige Bläuungsvorrichtung nach dem Stand der Technik, wie sie bei vielen Anwendern von Elektroblechen eingesetzt wird, ist in Figur 2 gezeigt.

Bei dieser Anlage 101 wird von einem Bund 102 aus aufgewickeltem Stahlband 103 an einer Abhaspelstation 104 das Band 103 abgehaspelt. Das Stahlband 103 läuft in einer Stanze 105 ein, wobei in der Stanze aus dem Stahlband die Bleche, beispielsweise für einen Spulenkern, aus dem Band 103 ausgestanzt werden. Die ausgestanzten Bleche werden zu Stanzteilstapeln 106 aufgestapelt, wobei die Stapel anschließend in einen Glühofen 107 einlaufen. Nach einer definierten Durchlaufzeit bei 650°C bis 750 °C gelangen die Stanzteilstapel 106 in einen Bläuungsofen 108. Im Bläuungsofen 108 wird im Innenraum 109 eine Atmosphäre eingestellt, bei der der Taupunkt bei > 10°C und insbesondere bei > 20 °C liegt, wobei die Atmosphäre bei etwa 500°C Temperatur oxidierend ist. Nach der vorbestimmten hinreichenden Durchlaufzeit gelangen die Stanzteilstapel als fertige Produktstapel 110 aus dem Bläuungsofen heraus, wobei die Fertigprodukte eine Mischschichtauflage aus Fe₂O₃ und Fe₃O₄ jeweils etwa zur Hälfte haben, wobei die Schichtauflagedicke üblicherweise 200 nm beträgt.

Bei den bisherigen Verfahren ist von Nachteil, dass die Isolation mit Lacken relativ aufwendig ist und bei Lacken grundsätzlich Problematiken bezüglich der Umwelt auftreten, insbesondere auch, was eine spätere Entsorgung betreffen kann.

Beim Bläuen ist von Nachteil, dass dies ebenfalls ein zusätzlicher Arbeitsschritt ist, wobei zusätzlich die Isolationsleistung beim Bläuen hinter der des Lackierens zurückbleibt und zudem derartige Prozesse oft beim Anwender durchgeführt werden, ohne dass die Eigenschaften wirklich zuverlässig gleich bleibend wären.

Es ist Aufgabe der Erfindung, ein Verfahren zum Herstellen eines Elektrobandes zu schaffen, welches einfach und kostengünstig durchführbar ist, eine Isolierschicht mit einer zuverlässigen Isolierung mit gut kontrollierbaren gleichbleibenden Eigenschaften sicherstellt und zudem kostengünstig ist.

Die Aufgabe wird mit einem Verfahren mit den Merkmalen des Anspruchs 1 gelöst.

Vorteilhafte Weiterbildungen sind in den Unteransprüchen gekennzeichnet.

Es ist eine weitere Aufgabe der Erfindung, ein Elektroband zu schaffen, das mit einer guten Isolierung ausgebildet ist und ohne weitere Nachbearbeitung zur Herstellung von Blechpaketen verwendbar ist.

Die Aufgabe wird mit einem Elektroband mit den Merkmalen des Anspruchs 7 gelöst.

Vorteilhafte Weiterbildungen sind in den hiervon abhängigen Unteransprüchen gekennzeichnet.

Erfindungsgemäß wird das Elektroband bereits beim Stahlhersteller in einem kontinuierlichen Prozess und insbesondere während des Rekristallisationsglühens in einer kontinuierlichen Glühe (Kontiglühe) mit einer isolierenden Schicht ausgebildet. Hierbei nimmt das Elektroband tatsächlich eine blaue Farbe an, wobei jedoch die isolierende Schicht gegenüber einer üblicherweise gebläuten Schicht erheblich besser isoliert. Die erfindungsgemäß hergestellten Elektrobänder besitzen eine Isolierschichtauflage von lediglich 100 nm, wobei diese Schicht ganz wesentlich aus Fe₃O₄ ausgebildet ist. Die Schicht enthält nur sehr wenig Fe₂O₃, wobei das Fe₃O₄ offensichtlich für die isolierende Leistung zuständig ist, denn eine 100 nm dicke erfindungsgemäß gebläute Schicht isoliert besser als eine übliche 200 nm dicke gebläute Schicht.

Mit dieser Isolierleistung kann das erfindungsgemäß hergestellte gebläute Elektroband das übliche Lackieren überflüssig machen, was einen erheblichen Kostenvorteil gegenüber lackierten Blechen darstellt.

Das erfindungsgemäße Verfahren sieht vor, das Elektroband beim Eintritt in die Schlusskühlzone, in der es eine Temperatur zwischen 450°C und 500°C besitzt, mit Pressluft zu beaufschlagen. Hierbei wird eine Sauerstoffkonzentration zwischen 0,05 % und 0,2 % Sauerstoff gemessen im Ofenraum der Schlusskühlzone eingestellt. Die absolute Gleichmäßigkeit der erzielten Oxidschicht wird einerseits durch das Einbringen der Pressluft in die Gebläsegehäuse der Schlusskühlgebläse und andererseits durch die Bandtemperatur sowie die Sauerstoffkonzentration sichergestellt.

Zudem wird erfindungsgemäß das Einblasen der Pressluft und das Einstellen des Sauerstoffgehalts so durchgeführt, dass der Taupunkt auf unter -40°C und eine reduzierende Atmosphäre eingestellt wird.

Im Gegensatz zu der beim üblichen Bläuen oxidierenden Atmosphäre mit Wasser bei Taupunkten von > 10°C wird mit dem erfindungsgemäßen Verfahren eine Schicht erzielt, die bei erheblich geringerer Dicke einen Fe₃O₄-Anteil von 90 % und mehr aufweist und bei der reduzierten Dicke ein derart höheres Isolationsvermögen besitzt, dass es ohne Weiteres als Ersatz für lackierte Elektrobleche verwendet werden kann.

Bei dem erfindungsgemäßen Verfahren wird zudem eine sehr hohe Gleichmäßigkeit sowohl bezüglich der Isolationsleistung und Zusammensetzung der Schicht als auch der Dicke der Schicht erreicht.

Die Erfindung wird anhand einer Zeichnung erläutert. Es zeigen dabei:
- Figur 1:: den erfindungsgemäßen Verfahrensablauf in einer stark schematisierten Ansicht;
- Figur 2:: den Verfahrensablauf nach dem Stand der Technik in einer stark schematisierten Ansicht.

Bei dem erfindungsgemäßen Verfahren wird insbesondere eine kontinuierliche Glühanlage 1 verwendet. Hierbei wird zunächst von einem Bund 2 aus aufgerolltem Stahlband 3 das Stahlband 3 bei einer Abhaspelstation 4 abgehaspelt und sodann durch eine Bandreinigungsanlage 5 geführt. Von der Bandreinigungsanlagen 5 gelangt das Stahlband 3 in einen Einlaufspeicher 6. Der an sich bekannte Einlaufspeicher 6 hat die Aufgabe, den Lauf des Stahlbandes 3 durch die nachfolgenden Aggregate zu vergleichmäßigen, denn um einen kontinuierlichen Prozess sicherzustellen, wird an der Abhaspelstation 4 nach dem Abhaspeln eines ersten Stahlbundes ein nächster Stahlbund abgehaspelt und das vordere Ende des neuen Stahlbundes an das hintere Ende des alten Stahlbundes angeschweißt, um auch das neue Stahlband 3 durch die kontinuierlichen Anlage durchzuziehen. Vom Einlaufspeicher 6 gelangt das Stahlband 3 in den eigentlichen Glühofen bzw. die eigentliche Glühvorrichtung 7. Hierbei gelangt das Stahlband zunächst in eine Heiz- und Kühlzone 8 und gelangt aus der Heiz- und Kühlzone 8 in eine sogenannte Überalterungszone 9. Von der Überalterungszone 9 gelangt das Stahlband 3 in eine abschließende Strahlkühlzone 10, wobei das Band mit etwa 450°C bis 500°C aus der Überalterungszone 9 in die abschließende Strahlkühlzone eingeführt wird. In der abschließenden Strahlkühlzone findet erfindungsgemäß eine Beaufschlagung des Stahlbandes 3 mit Pressluft in entsprechenden Bereichen 11 statt, wobei die Atmosphäre 12 bzw. im Innenraum 12 sowohl der Überalterungszone als auch in der abschließenden Strahlkühlzone der Taupunkt auf unter -20°C, insbesondere unter -40°C und bevorzugt unter -50°C eingestellt wird. Anschließend läuft das Stahlband 3 aus der abschließenden Strahlkühlung aus und gelangt in einen Auslaufspeicher 13, welcher die Aufgabe hat, Stahlband 3 aufzunehmen, während ein erstes Stahlband aufgehaspelt wurde und das nachfolgende zweite Stahlband vom ersten Stahlband getrennt wird, um anschließend aufgehaspelt zu werden.

Das Stahlband 3 durchläuft ein anschließendes Dressierband 14, um dann an einer Aufhaspelstation 15 wieder zu einem Coil 16 aufgehaspelt zu werden.

Bei der Erfindung ist von Vorteil, dass die Bläuung bzw. die Erzeugung einer isolierenden Oxidschicht auf der Oberfläche des Stahlbandes zur Verwendung als Elektrostahlband in einer sehr hohen Gleichmäßigkeit und mit einer überragenden Güte derart erfolgt, dass die Isolationsleistung der Oxidschicht aufgrund der Zusammensetzung aus über 90% Fe₃O₄ eine überragende Isolationsleistung bereits bei Schichtauflagen von lediglich 100 nm ergibt.

Damit ist das erfindungsgemäß erzeugte Elektroband mit einer Oxidschichtauflage in der Lage, erheblich teurer hergestellte lackierte Elektrobänder zu ersetzen.

Zudem fallen beim Endkunden Lackieranlagen oder Bläuungsanlagen weg, was einerseits einen Investitionsvorteil gewährt, andererseits - insbesondere bei beim Kunden vorhandenen Bläuungsanlagen - den Vorteil bietet, dass das erfindungsgemäß mit der Oxidschicht versehene Stahlband von erheblich besserer Qualität ist als ein Stahlband, welches in herkömmlichen Bläuungsöfen beim Kunden herstellbar ist.

### Bezugszeichenliste:

| | |
|---|---|
| 1 | kontinuierliche Glühanlage |
| 2 | Bund |
| 3 | Stahlband |
| 4 | Abhaspelstation |
| 5 | Bandreinigungsanlage |
| 6 | Einlaufspeicher |
| 7 | Glühvorrichtung |
| 8 | Heiz- und Kühlzone |
| 9 | Überalterungszone |
| 10 | Strahlkühlzone |
| 11 | Bereiche |
| 12 | Atmosphäre |
| 13 | Auslaufspeicher |
| 14 | Dressierband |
| 15 | Aufhaspelstation |
| 16 | Coil |
| | |
| 101 | Bläuungsanlage |
| 102 | Bund |
| 103 | Stahlband |
| 104 | Abhaspelstation |
| 105 | Stanze |
| 106 | Stanzteilstapel |
| 107 | Glühofen |
| 108 | Bläuungsofen |
| 109 | Innenraum |
| 110 | fertiger Produktstapel |

## Patentansprüche

1. Verfahren zum Herstellen eines Elektrobandes, insbesondere eines mit einem Eisenoxid beschichteten Stahlbandes zur Verwendung als Elektroblech für die Elektroindustrie, wobei in einem kontinuierlichen Glühprozess das Stahlblechband beim Eintritt aus einer Überalterungszone in die Schlusskühlzone mit einer Temperatur zwischen 450°C und 550°C in den Behandlungsraum eingeführt wird und dort mit einer Sauerstoffkonzentration zwischen 0,05 % und 0,2 % Sauerstoff, gemessen in der Schlusskühlzone beaufschlagt wird, wobei der Taupunkt des Wassers auf unter -10°C eingestellt wird und die Ofenraumatmosphäre reduzierend ist.

2. Verfahren nach Anspruch 1, **dadurch gekennzeichnet, dass** das Verfahren so durchgeführt wird, dass die sich an der Oberfläche des Elektrobandes bildende Oxidschicht eine Dicke von unter 150 nm besitzt.

3. Verfahren nach Anspruch 1 oder 2, **dadurch gekennzeichnet, dass** die Oxidschichtdicke auf kleiner gleich 100 nm eingestellt wird.

4. Verfahren nach einem der vorhergehenden Ansprüche, **dadurch gekennzeichnet, dass** das Verhältnis von Fe3O4 zu Fe2O3 in der Oxidschicht mindestens 9:1 beträgt.

5. Verfahren nach einem der vorhergehenden Ansprüche, **dadurch gekennzeichnet, dass** das Verfahren in der Schlusskühlzone einer kontinuierlichen Rekristallisationsglühanlage durchgeführt wird.

6. Verfahren nach einem der vorhergehenden Ansprüche, **dadurch gekennzeichnet, dass** der Taupunkt auf kleiner -40°C eingestellt wird.

7. Elektroband zur Verwendung in der Elektroindustrie als Ankerblech für Ankerblechpakete und dergleichen, hergestellt nach einem Verfahren nach einem der vorhergehenden Ansprüche, **dadurch gekennzeichnet, dass** das Elektroblechband oberflächlich eine Oxidschicht besitzt, wobei die Oxidschicht mehr als 90 % Fe3O4 enthält und die Oxidschichtauflage kleiner gleich 150 nm dick ist.

8. Elektroband nach Anspruch 7, **dadurch gekennzeichnet, dass** die Oxidschichtauflagen kleiner gleich 100 nm dick ist.

9. Verwendung eines Elektrobandes nach einem der vorhergehenden Ansprüche 7 oder 8, hergestellt mit einem Verfahren nach einem der Ansprüche 1 bis 6 für die Herstellung von Blechlamellenpaketen mit gegeneinander isolierten Blechen für Statoren und Läufer von Elektromotoren, Generatoren und dergleichen.

## Claims

1. A method for manufacturing an electrical steel strip, in particular a steel strip coated with an iron oxide for use as an electrical steel sheet for the electrical industry, wherein in a continuous annealing process, the sheet steel strip, upon entry from an overaging zone, is introduced into the final cooling zone with a temperature of between 450°C and 550°C in the treatment chamber and in this chamber, is acted on with an oxygen concentration of between 0.05% and 0.2% oxygen, measured in the final cooling zone; the dew point of water set to -10°C; and the furnace chamber has a reducing atmosphere.

2. The method as recited in claim 1, **characterized in that** the method is carried out so that the oxide layer forming on the surface of the electrical steel strip has a thickness of less than 150 nm.

3. The method as recited in claim 1 or 2, **characterized in that** the oxide layer thickness is set to less than or equal to 100 nm.

4. The method as recited in one of the preceding claims, **characterized in that** the ratio of Fe304 to Fe2O3 in the oxide layer is at least 9:1.

5. The method as recited in one of the preceding claims, **characterized in that** the method is carried out in the final cooling zone of a continuous recrystallization annealing system.

6. The method as recited in one of the preceding claims, **characterized in that** the dew point is set to less than -40°C.

7. An electrical steel strip for use in the electrical industry as an armature lamination for laminated armature cores and the like, manufactured using a method as recited in one of the preceding claims, **characterized in that** the electrical steel strip has an oxide layer on its surface and the oxide layer contains more than 90% Fe3O4 and the oxide layer deposit is less than or equal to 150 nm thick.

8. The electrical steel strip as recited in claim 7, **characterized in that** the oxide layer deposit is less than or equal to 100 nm thick.

9. A use of an electrical steel strip as recited in one of the preceding claims 7 or 8, manufactured using a method as recited in one of claims 1 through 6 for manufacturing laminated sheet metal cores with sheets that are insulated from one another for stators and rotors of electric motors, generators, and the like.

## Revendications

1. Procédé de fabrication d'un feuillard magnétique, en particulier d'un feuillard d'acier revêtu d'un oxyde de fer et destiné à être utilisé comme tôle magnétique pour l'industrie électrique, dans lequel, dans un processus de recuit en continu, on introduit le feuillard de tôle magnétique, entrant depuis une zone de survieillissement dans la zone de refroidissement terminal, dans l'enceinte de traitement à une température comprise entre 450°C et 550°C pour y appliquer une concentration d'oxygène comprise entre 0,05 % et 0,2 % d'oxygène, mesurée dans la zone de refroidissement terminal, le point de rosée de l'eau étant ajusté à moins de -10°C et l'atmosphère du foyer étant réductrice.

2. Procédé selon la revendication 1, **caractérisé en ce que** l'on met en oeuvre le procédé de telle sorte que la couche d'oxyde qui se forme à la surface du feuillard magnétique possède une épaisseur inférieure à 150 nm.

3. Procédé selon la revendication 1 ou 2, **caractérisé en ce que** l'on ajuste l'épaisseur de la couche d'oxyde à une valeur inférieure ou égale à 100 nm.

4. Procédé selon l'une des revendications précédentes, **caractérisé en ce que** le rapport Fe3O4 sur Fe2O3 dans la couche d'oxyde est au moins de 9 : 1.

5. Procédé selon l'une des revendications précédentes, **caractérisé en ce que** l'on met en oeuvre le procédé dans la zone de refroidissement terminal d'une installation de recuit de recristallisation en continue.

6. Procédé selon l'une des revendications précédentes, **caractérisé en ce que** l'on ajuste le point de rosée à une valeur inférieure à -40°C.

7. Feuillard magnétique destiné à l'utilisation dans l'industrie électrique en tant que tôle d'induit pour empilement de tôles d'induit et similaire, réalisé par un procédé selon l'une des revendications précédentes, **caractérisé en ce que** le feuillard de tôle magnétique possède en surface une couche d'oxyde, la couche d'oxyde contenant plus de 90 % de Fe3O4 et le dépôt de la couche d'oxyde présentant une épaisseur inférieure ou égale à 150 nm.

8. Feuillard magnétique selon la revendication 7, **caractérisé en ce que** le dépôt de couche d'oxyde présente une épaisseur inférieure ou égale à 100 nm.

9. Utilisation d'un feuillard magnétique selon l'une des revendications précédentes 7 ou 8, réalisé par un procédé selon l'une des revendications 1 à 6, pour la réalisation d'empilements de lamelles en tôle comportant des tôles isolées les unes par rapport aux autres et destinées à des stators et des rotors de moteurs électriques, de générateurs et similaires.
